# EUROPÄISCHE PATENTSCHRIFT

(11) **EP 3 221 492 B1**
(45) Veröffentlichungstag und Bekanntmachung des Hinweises auf die Patenterteilung: **09.11.2022**
(21) Anmeldenummer: 15807821.2
(22) Anmeldetag: 17.11.2015
(51) Int. Cl.: C23C 28/00

(54) **KLINGENMATERIAL**
BLADE MATERIAL
MATÉRIAU DE LAME

(30) Priorität: 18.11.2014 DE 102014016983
(43) Veröffentlichungstag der Anmeldung: 27.09.2017
(73) Patentinhaber: Athanassios, Alexiou, 80933 München (DE)
(72) Erfinder: Athanassios, Alexiou, 80933 München (DE)
(74) Vertreter: Vossius & Partner Patentanwälte Rechtsanwälte mbB
(86) Internationale Anmeldenummer: PCT/EP2015/076874
(87) Internationale Veröffentlichungsnummer: WO 2016/079148

(56) Entgegenhaltungen:
- EP-A2- 2 072 637
- WO-A1-99/55929
- WO-A1-2005/005110
- WO-A1-2006/079360
- DE-A1- 3 347 501
- US-A1- 2010 296 883
- US-A1- 2011 256 371

## Beschreibung

Die vorliegende Erfindung betrifft eine Klinge mit einem Mehrschichtmaterial.

In den vergangenen Jahren haben Schneiden aus technischer Keramik deren Funktion und Form materialbedingt länger erhalten bleibt, eine immer größere Verbreitung gefunden und werden z.B. auch zur Herstellung von Messern verwendet, wo sie auch die sonst üblichen Stahlmesser in vielen Bereichen substituieren. Gleichzeitig werden aber auch z.B. Schneiden von Rasierklingen, die im Kern weiterhin aus Stahl bestehen, mit dünnen Schichten aus Keramik oder synthetischem Diamant (DLC - Diamond Like Carbon) oder vergleichbaren Schichten überzogen, um deren Schnitthaltigkeit zu erhöhen. Dies wird beispielsweise in US 5,056,227 A, US 6,684,513 B1 und WO 2013/010072 A1 beschrieben. Auch Klingen aus z.B. amorphen Metallen, deren Herstellung nur mit wenigen speziellen Legierungen heute technisch möglich und im Allgemeinen extrem schwierig ist, werden immer häufiger, z.B. in der Medizintechnik (Skalpelle etc.), eingesetzt.

Die üblicherweise längere Standzeit, d.h. die erhöhte Schnitthaltigkeit, keramischer und amorpher Schneidstoffe, ergibt sich bekanntermaßen durch die im Vergleich zu Metallen fehlende Duktilität und die höhere Härte der verwendeten Werkstoffe. Gleichzeitig führen jedoch geringere Bruchzähigkeit und Bruchfestigkeit keramischer oder amorpher Werkstoffe dazu, dass Schneidengeometrien an die Werte der zuvor genannten mechanischen Kenngrößen, oder ähnlich wichtiger Materialparameter, angepasst werden müssen, wodurch sich z.B. nur gröbere Schneidradien und stumpfere Keil- und Schliffwinkel an der Spitze der Klingen realisieren lassen als die, die bei Schneiden mit einem Substrat/Kern aus Metall oder einer Metalllegierung möglich sind. Als Beispiel wären hier Rasierklingen aus Stahl zu nennen, die ein Höchstmaß an Schnittfähigkeit aufweisen (vgl. z.B. US 5,056,227 A, US 6,684,513 B1, WO 2013/010072 A1), mit Radien an der Spitze der Schneide im Bereich weniger Nanometer (vgl. z.B. US 5,056,227 A, WO 2013/010072 A1), bei gleichzeitig geringerer Schnitthaltigkeit gegenüber keramischen Schneiden.

Aus der DE 33 47 501 A1 ist ein Hartmetalleinsatzkörper als Werkzeug bzw. für den Einsatz an entsprechend belasteten Stellen von Werkzeugen, insbesondere solche mit Reit- und Schlagbelastung, beispielsweise für die Bearbeitung von Gestein, Beton, Keramik oder dergleichen Material, sowie für Maschinenverschleißteile, bekannt, wobei der Hartmetalleinsatzkörper aus fest verbundenen Raumteilen besteht, die vorzugsweise schicht-, teil-, abschnitts- oder wechselweise eine Einheit bildend angeordnet sind. Dabei können die Schichten oder Raumteile abwechselnd aus hartem und zähem Material bestehen, wobei die Werkstoffschichten in der Nähe der Werkzeugspitze dünner ausgelegt sind als Schichten im mittleren Bereich des Hartmetalleinsatzkörpers.

Die WO 2005/005110 A1 beschreibt eine Rasierklinge mit alternierenden Schichten mit mehrheitlich konstanter Schichtdicke im Bereich der Schneide, nämlich Metallschichten und DLC-Schichten.

Es ist demnach eine Aufgabe der vorliegenden Erfindung, eine Klinge mit einer verbesserten Schneide bzw. ein verbessertes Schneidenmaterial bereitzustellen, die bzw. das sowohl im Hinblick auf eine möglichst hohe Schnitthaltigkeit optimiert ist als auch was eine möglichst große Schnittfähigkeit betrifft. Diese Aufgabe wird unter anderem durch ein Mehrschichtmaterial mit mindestens drei Schichten gelöst, wobei in dem Mehrschichtmaterial Metallschichten (hierunter werden unlegierte oder legierte metallische Schichten verstanden - z.B. legierte Stähle, unlegiertes oder legiertes Titan (z.B. Ti6Al7Nb) etc. - die nachfolgend, egal ob legiert oder unlegiert, einfach als Metallschichten bezeichnet werden) und Hartstoffschichten (keramische oder amorphe Schichten), alternierend angeordnet sind. Die vorliegende Erfindung betrifft eine Klinge mit einer Schneide, wobei die Klinge zumindest im Bereich der Schneide ein solches Mehrschichtmaterial aufweist. An dieser Stelle sollte hervorgehoben werden, dass es sich bei diesem Mehrschichtmaterial nicht um eine nachträglich aufgebrachte oberflächliche Beschichtung oder oberflächliche Behandlung einer zuvor aus einem einzigen Substrat erzeugten Klinge oder Schneide handelt, so wie man es z.B. aus WO 2013/010072 A1 kennt. Stattdessen handelt es sich bei diesem Mehrschichtmaterial um das eigentliche Material der Schneide, also um das Material aus dem die Schneide selbst besteht und aus dem zumindest ein Teil der Schneidengeometrie gefertigt wird. Die aus diesem Material erzeugte Schneide, kann dann anschließend ebenso oberflächlich beschichtet werden, wie dies auch bei Klingen aus Stahl üblich ist.

Die vorliegende Erfindung beruht dabei unter anderem auf der Idee, ein korrosionsbeständiges Mehr- bzw. Multischichtenmaterial aus Nano-, Mikro-(Schichten an der Schneide) und/oder Makrolamellen (Randschicht(en), Trägermaterial) bereitzustellen, das anders als homogene Klingenmaterialien durch seine heterogene Struktur vorteilhafte mechanische Eigenschaften aufweist. Klingen oder Schneiden, die aus diesem Material gefertigt sind, können im alltäglichen Einsatz unter anderem zum spanlosen Trennen oder Scheren relativ weicher Stoffe (z.B. biologische Gewebe, Textillinien etc.) Verwendung finden, aber auch für spanende Fertigungsverfahren (z.B. nach DIN 8580) von Materialien geringer Härte (z.B. Holz, Kunststoff und insbesondere Haare etc.) eingesetzt werden. Die Schneiden der erfindungsgemäßen Klingen zeichnen sich dabei bedingt durch ihre Materialzusammensetzung und Nanostruktur nicht nur durch eine erhöhte Schnitthaltigkeit gegenüber Schneiden aus den dafür üblicherweise verwendeten unbeschichteten, einfachbeschichteten oder mehrfachbeschichteten Stählen aus (wie diese die beispielsweise aus US 5,056,227 A, US 6,684,513 B1 und WO 2013/010072 A1 bekannt sind), sondern auch durch eine erhöhte Schnittfähigkeit gegenüber Schneiden aus technischer Keramik (vgl. z.B. US 3,543,402 A, US 5,077,901 A und US 7,140,113 B2).

Beide Effekte, die erhöhte Schnitthaltigkeit gegenüber Klingen aus Metall und die verbesserte Schnittfähigkeit gegenüber keramischen Lösungen, werden dadurch ermöglicht, dass die eigentliche Schneide, aus einem lamellenartigen Multischichten-Nanomaterial besteht.

Die vorliegende Erfindung ermöglicht es, Klingen mit Schneiden mit höherer Schnitthaltigkeit als bei herkömmlichen Rasierklingen und höherer Schnittfähigkeit als bei Keramiken zu realisieren. So ergibt sich eine Kombination von Schnittfähigkeit und Schnitthaltigkeit, wie es sie bisher noch nicht gab und wie sie bislang technisch auch noch nicht realisiert wurde. Zu diesem Zweck werden die Eigenschaften von Metallen mit den Eigenschaften von Keramiken, oder amorphen Schichten, in Form von zweidimensionalen Lamellen derart häufig technisch miteinander kombiniert, dass optimale Schneidengeometrien an der Spitze der Klinge, ähnlich z.B. denen von Rasierklingen aus Stahl, realisiert werden können. Wobei gleichzeitig die mechanischen Eigenschaften derer übertroffen werden.

Herkömmliche Verbundwerkstoffe wie Hartmetalle, Cermets oder sogenannte MMCs (Metallmatrix-Verbundwerkstoffe) bestehen bekanntermaßen aus einer Bindemetallphase (bei Hartmetall z.B. Cobalt, Eisen oder Nickel, bei Cermets die zuvor genannten aber auch z.B. Molybdän), in die Hartstoffe (meist Partikel aus z.B. Wolfram- oder Titan-/Tantalcarbid, aber auch Diamant etc.) oder Fasern (aus z.B. Siliciumcarbid, bei den MMCs) eingebettet sind. Diese Werkstoffe werden z.B. in der Materialbearbeitung eingesetzt, weil diese eine deutlich höhere Bearbeitungsgeschwindigkeit erlauben und eine deutlich längere Standzeit haben als Vergleichbare Werkzeuge aus Stahl. Jedoch weisen diese Verbundwerkstoffe, trotz ihrer herausragenden makro- und mesoskopischen mechanischen Qualitäten für die Herstellung von Schneiden entscheidende Nachteile auf. Z.B. haben die Partikel, die bislang für Hartmetalle und Cermets verwendet werden, Korngrößen im Bereich von 0,2 µm bis über 50 µm. Dies ist für die Herstellung feinster mikro- und nanoskopischer Schneidengeometrien, die mit keilförmigen Strukturen bis in den einstelligen Nanometer Bereich realisiert werden müssen hinderlich. Bei den MMCs verbessern z.B. keramische Fasern zwar die Zugfestigkeit und weitere wichtige mechanische Kenngrößen der Materialklasse; Schneiden lassen sich damit jedoch ebenso wenig realisieren, da die Fasern auch hinderlich bei der Herstellung von Nanostrukturen sind.

Der Vollständigkeit halber erwähnenswert, sind noch Schneiden aus Glas, wie sie beispielsweise in US 4,702,004 A und US 3,831,466 A vorgeschlagen werden. Filigrane Strukturen im Bereich der Schneide jedoch, wie sie z.B. für die Verwendung als Rasierklinge notwendig sind, oder Schneiden für Messer, sind mit dem Werkstoff Glas aufgrund der normalerweise noch schlechteren mechanischen Kennwerte (Bruchzähigkeit und Bruchfestigkeit) im Vergleich zu Stahl und den meisten technischen Hochleistungskeramiken nicht sinnvoll zu realisieren, wie man leicht nachvollziehen kann. Darüber hinaus ist die Verwendung von Schneiden aus Glas im Zusammenhang mit der Verwendung als z.B. Klingen im Bereich der Körperpflege, mit einem höheren Verletzungsrisiko für den Anwender verbunden, oder bei Messern aufgrund der schnellen Splitterbildung nicht wirklich empfehlenswert. Es ist somit nachvollziehbar, dass sich auch die vor etlichen Jahrzehnten in US 4,702,004 A und US 3,831,466 A vorgeschlagenen Lösungen nicht durchsetzen oder jemals etablieren konnten.

Mit oberflächlichen amorphen oder keramischen Schichten verstärkte Schneiden aus Stahl wiederum (z.B. WO 2013010072 A1), können zwar eine höhere Schnitthaltigkeit gegenüber unbeschichteten Stahlklingen aufweisen, haben aber weiterhin den entscheidenden Nachteil, dass das metallische Substrat nach längerer dynamischer oder statischer Belastung der Schneide nachgibt und mechanisch instabil wird, wodurch die harte äußere Beschichtung bricht und deshalb nicht für einen Erhalt der Schnitthaltigkeit der Klinge alleine sorgen kann. Ein Funktionserhalt der Schneidengeometrie von Stahlklingen kann durch hochwertige Beschichtungen auf ca. die zehnfache Standzeit, im Vergleich zu Stahlklingen ohne Beschichtung, verlängert werden. Die plastische Verformbarkeit des metallischen Substrats, die zunächst ein Vorteil bei der Herstellung der filigranen Schneidengeometrie ist, ist dann bei entsprechendem Gebrauch der Klinge jedoch auch für die kontinuierliche Zerstörung der selben verantwortlich.

Im Gegensatz zu den oben beschriebenen bekannten Lösungen kombiniert die Klinge mit dem Mehrschichtmaterial der vorliegenden Erfindung Metall (beliebige metallische Legierungen oder elementare Metalle) und Hartstoff (Keramik oder amorphes Material) derart, dass einem Bruch der Klinge, verursacht durch die von außen wirkenden Kräfte beim Schneiden, effektiv und langfristig entgegengewirkt wird. Die hier vorliegende Erfindung weist etwa die 100 fache Widerstandsfähigkeit gegenüber äußeren dynamischen Belastungen auf, im Vergleich zu unbeschichteten Klingen aus Stahl. Gleichzeitig ist es ebenso möglich die hier beschriebenen Klingen zusätzlich mit oberflächlichen Schichten (keramisch oder amorph) zu verstärken, wie das bei Klingen aus Stahl schon gemacht wird, wodurch sich die Standzeit weiter deutlich erhöht.

Versetzungen - auch bekannt als eindimensionale Gitterfehler - in den metallischen Schichten und daraus resultierende Versetzungsbewegungen, können in diesem Material nicht durch die keramischen/amorphen Schichten dazwischen auf andere Schichten übertreten. D.h. die Mechanismen die ursächlich sind für die dauerhafte plastische Verfestigung einer metallischen Schneide und die langfristig durch Akkumulieren von Gitterfehlern im metallischen Material zum Bruch der Klinge führen, werden durch die Phasen aus Hartstoff dazwischen langfristig unterdrückt. Dementsprechend sind die einzelnen metallischen Lagen, durch die eindimensionalen Schichten aus Hartstoff dazwischen, vollständig räumlich voneinander isoliert.

Auch martensitische Stähle enthalten feinste Hartstoffe (Carbide), aber diese sind gleichmäßig über das Volumen verteilt in Form von kompakten Teilchenzusammenschlüssen, mit Durchmessern im Bereich weniger Nanometer und darüber. Dadurch wird zwar die Härte des Materials erhöht und es lassen sich dennoch sehr feine Schneiden daraus herstellen, jedoch blockieren diese Carbide die Bewegung von Gitterfehlern im Volumen nicht effektiv genug, und die Klinge kann sich plastisch verformen. Enthält die Klinge jedoch zu viele Carbide, bricht das Material einfach (wie das bei keramischen Werkstoffen der Fall ist) weil es dann spröde ist.

Die Rissbildung und Rissausbreitung, die bei keramischen und amorphen, also spröden Materialien normalerweise zum Bruch und zum Ausfall der Funktion der Klinge führen, werden beide durch die vorliegende Erfindung effektiv unterdrückt. Denn normalerweise äußern sich bei keramischen oder amorphen Stoffen Ermüdungs- oder Verschleißerscheinungen darin, dass sich nach andauernder dynamischer oder statischer Belastung mit ausreichend hoher Intensität Mikrorisse im Material ausbilden, die sich unter bestimmten Spannungszuständen im keramischen Material sprunghaft ausbreiten können. Eine plastische Verformung wie bei den Metallen ist hier nicht möglich. Diese Risse sind dann für den schnellen Bruch, d.h. den Funktionsausfall des verwendeten Materials verantwortlich. Die Klinge mit dem Mehrschichtmaterial der vorliegenden Erfindung jedoch ist in der Lage, aufgrund seiner Lamellen- oder Schicht-Struktur aus alternierend metallischen, keramischen oder amorphen Schichten eben diese Rissausbreitung über mehrere Schichten hinweg zu stoppen und dadurch den kompletten Funktionsausfall des Materials zu verhindern. Die metallischen Nachbarschichten verzögern nicht nur die Ausbreitung von Rissen innerhalb der Schicht in der sich der Riss gebildet hat, indem Spannungen am Ort der Rissbildung an den Grenzschichten zu den benachbarten Metallschichten abgebaut werden, sondern sie verhindern auch die Ausbreitung der Risse auf die nächsten Hartstoffschichten. Der Mikroriss innerhalb einer Schicht, verbleibt auch in dieser. Dies ist möglich, da bei Rissbildung lokale Versetzungsbewegungen an den Grenzflächen zum Metall stattfinden. Diese sind nicht nur für einen Abbau der Spannungen in den Hartstoffschichten verantwortlich, sondern verursachen gleichzeitig lokale Verfestigungen in den metallischen Schichten (Grenzvolumen Metall/Hartstoff), wodurch die Rissausbreitung innerhalb der Schicht verzögert oder gar gestoppt werden kann. Die Funktion dieser Hartstoffschicht bleibt dadurch weiterhin erhalten. Auch hier gilt, dass die einzelnen Hartstofflagen getrennt durch zweidimensionale Metallschichten, voneinander räumlich isoliert vorliegen.

Darüber hinaus reagiert das gesamte Material durch den laminaren Verbund elastisch auf Biegekräfte und bricht deshalb nicht so leicht, wie z.B. keramische Klingen. Und ein weiterer entscheidender Vorteil der sich aus der lamellenartigen Mehrschichtstruktur ergibt, ist die Möglichkeit, die Härte der Klinge, innerhalb materialbedingter Grenzen, durch Variation der Schichtdickenverhältnisse und die Wahl der Materialien der Schichten einzustellen. Damit geht einher, dass sich dadurch auch weitere mikro- und makromechanische Eigenschaften signifikant ortsabhängig einstellen lassen, wie z.B. die Bruchzähigkeit und Biegefestigkeit. Diese mechanischen Kenngrößen sind anisotrop und hängen natürlich auch von der Ausrichtung des Lamellen-Systems in der Messanordnung ab.

Grundsätzlich lassen sich die mechanischen und physikalischen Eigenschaften des Mehrschichtmaterials nicht nur durch die Wahl der Materialien der Metall- bzw. der Hartstoffschichten beeinflussen, sondern auch durch die Schichtdicken, die Schichtdickenverhältnisse, sowie durch Anpassen des Verlaufs der Schichtdicken über den Querschnitt der Schneide.

Dabei sollten aber nach Möglichkeit die folgenden Erwägungen eine Rolle spielen:
Aufgrund der Tatsache, dass an der Spitze der Schneide bzw. der Schneidkante möglichst kleine und beständige geometrische Strukturen realisiert werden müssen, sollten an dieser Stelle bevorzugt die Schichtdicken relativ klein sein, d.h. im Bereich weniger Nanometer liegen. Jedoch ist das nicht zwingend erforderlich, sondern vom jeweiligen Anwendungsfall und der gewünschten Schneidengeometrie abhängig.

Gleichzeitig sollten benachbarte Schichten bevorzugt bestmöglich miteinander verbunden sein, um ein Abplatzen der Schichten voneinander zu verhindern. Eine geeignete Wahl der benachbarten Materialien ist dahingehend von Vorteil für die Stabilität und die Funktionalität des Mehrschichtmaterials.

Auch sollten einzelne Schichten innerhalb des Mehrschichtmaterials, vor allem an der Klingenspitze, bevorzugt nicht zu dick sein, um nicht die zuvor genannten Vorteile der Nano- und Mikrostrukturierung einzubüßen. Denn bei zu großen Schichtdicken treten die makromechanischen Eigenschaften der einzelnen Schichten wieder stärker zutage, was sich wieder als Nachteil herausstellen kann, wenn z.B. Risse oder plastische Verformungen wieder stärker in Erscheinung treten können. Auch neigen dickere Schichten, bedingt durch innere Spannungsbildung, eher dazu sich vom Rest abzulösen, was vorteilhaft vermieden werden sollte.

Der Herstellungsprozess setzt der Realisierung solcher Schichten ökonomische Grenzen. So sollten nicht unnötig viele Materialien in Kombination miteinander treten müssen. Auch sollten nicht zu viele Schichten erzeugt werden müssen, da sonst der gesamte Prozess sehr aufwendig werden kann. Gleichzeitig kann die Gesamtschichtdicke nicht beliebig gewählt werden, was sich von selbst versteht, da dies mit einem enormen Zeitaufwand bei der Herstellung einhergehen kann.

Die vorliegende Erfindung betrifft eine Klinge mit einer Schneide, wobei die Klinge zumindest im Bereich der Schneide ein Mehrschichtmaterial mit mindestens fünf Schichten aufweist, wobei in dem Mehrschichtmaterial Metallschichten und Metallkeramikschichten, alternierend angeordnet sind. Dabei haben jeweils mindestens eine Metallschicht und mindestens eine benachbarte Metallkeramikschicht mindestens ein Metallelement gemeinsam. Dies hat den Vorteil, dass benachbarte Metall- und Metallkeramikschichten an der Klingenschneide besonders gut miteinander verbunden sind, was ein Abplatzen der Schichten voneinander wirksam verhindern kann. Auch können atomare Schichten zur Haftvermittlung zwischen Metall- und Hartstoffschichten eingesetzt werden, falls notwendig. Diese Zwischenschichten sind zwar Teil des Schichtsystems, werden aber bei Beachtung der Folge von aufeinanderfolgenden Schichten nur als Haftschichten und nicht als wesentliche Schichten des Schichtsystems betrachtet. Auch können sich mehrere Hart- oder Weichlotschichten innerhalb des Materials befinden, z.B. um voneinander unabhängig erzeugte Schichtsysteme nachträglich miteinander verbinden/kombinieren zu können. Auch diese Schichten sind Teil des Schichtsystems, werden aber bei Beachtung der Folge von aufeinanderfolgenden Schichten nur als Lot- oder Verbindungsschichten berücksichtigt, nicht als wesentliche Schichten des Multischichtensystems.

Bevorzugt weist das Mehrschichtmaterial mindestens sieben, stärker bevorzugt mindestens neun und besonders bevorzugt mindestens 11 Schichten auf. Es versteht sich von selbst, dass die vorliegende Erfindung nicht auf eine ungerade Gesamtanzahl von Schichten beschränkt ist. Vielmehr können auch vier, sechs, acht oder zehn Schichten vorgesehen sein.

Die Schneide weist eine Schneidkante auf, die durch eine erste und eine zweite Schneidfläche gebildet wird, die einen Keilwinkel einschließen. Die erste Schneidfläche schließt mit den Schichten des Mehrschichtmaterials einen ersten Winkel ein und die zweite Schneidfläche schließt mit den Schichten des Mehrschichtmaterials einen zweiten Winkel ein. Der erste und/oder zweite Winkel beträgt mindestens 1°, bevorzugt mindesten 3°, stärker bevorzugt mindestens 5° und besonders bevorzugt mindestens 10°. Die beiden Winkel sollten dabei 80° und bevorzugt 70° nicht überschreiten. Bevorzugt liegt der erste und/oder zweite Winkel im Bereich zwischen 3° und 33°; stärker bevorzugt im Bereich zwischen 5° und 25°. Dabei verlaufen die Schichten des Mehrschichtmaterials bevorzugt parallel zueinander. Ist dies nicht der Fall, so gelten die genannten eingeschlossenen Winkel zwischen Schneidfläche(n) und Schichten bevorzugt für alle Schichten des Mehrschichtmaterials.

Im Falle eines spanenden Werkzeugs spricht man in der Regel von Spanfläche und Freifläche. In diesem Fall weist die Schneide der Klinge bevorzugt eine Spanfläche und eine Freifläche auf. Die Spanfläche und/oder die Freifläche (Fig.7 und 8) schließt bevorzugt mit den Schichten des Mehrschichtmaterials einen Winkel von mindestens 1°, stärker bevorzugt von mindestens 5° und besonders bevorzugt von mindestens 10° ein. Dabei verlaufen die Schichten des Mehrschichtmaterials bevorzugt parallel zueinander. Ist dies nicht der Fall, so gelten die genannten eingeschlossenen Winkel zwischen Spanfläche und Schichten bevorzugt für alle Schichten des Mehrschichtmaterials.

Die Dicke der einzelnen Schichten nimmt von der Schneide in Richtung Klingenrand zu. Dabei kann die Dicke einiger weniger Schichten, z.B. nur der Randschicht(en)/Trägerschicht(en) oder die Dicke aller Schichten zunehmen. Ausgenommen davon sind Lot- oder Verbindungsschichten, die erst nachträglich dem Schichtsystem hinzugefügt werden und die z.B. auch nicht unter den gleichen Herstellprozessbedingungen erzeugt werden wie ein Großteil des Schichtsystems, und Haftschichten, die generell immer nur wenige Atomlagen dick sind.

Die Dicke der einzelnen Schichten beträgt zwischen 1 nm und 800 nm, bevorzugt zwischen 1,5 nm und 600 nm und besonders bevorzugt zwischen 2 nm und 500 nm.

Bevorzugt ist die Dicke von mindestens drei zentralen Schichten im Bereich der Schneide kleiner als 150 nm, stärker bevorzugt kleiner als 100 nm. Zusätzlich oder alternativ ist die Dicke von mindestens zwei äußeren Schichten bevorzugt größer als 150 nm und besonders bevorzugt größer als 200 nm.

Die Schneide kann eine oder mehrere zusätzliche äußere, also oberflächliche, Hartstoffschichten aufweisen. Ist/Sind diese Schicht(en) Metallkeramik(en), so enthält mindestens eine metallkeramische Schicht mindestens eines der in dem Mehrschichtmaterial enthaltenen Metalle. Es ist dann insbesondere bevorzugt, dass die innerste der äußeren Keramikschichten, d.h. diejenige Metallkeramik, die direkt mit den übrigen Schichten des Mehrschichtmaterials in Kontakt ist, mindestens eines der in dem Mehrschichtmaterial enthaltenen Metalle enthält. Es kann auch zusätzlich oder alternativ zu den äußeren Hartstoffschichten eine zusätzliche DLC-Schicht, falls nötig mit passenden Haftvermittlern (z.B. auf Basis von Wolfram, Titan etc.) vorgesehen sein, die besonders bevorzugt die äußerste Schicht bildet.

Eine oder mehrere der Metallschichten weisen bevorzugt eines oder eine Kombination der folgenden Materialien auf: Titan (Ti), Eisen (Fe), Tantal (Ta), Zirkon (Zr), Vanadium (V), Niob (Nb), Aluminium (Al), Hafnium (Hf), Chrom (Cr), Wolfram (W), Bor (B) sowie optional weitere Zusätze/Legierungselemente (z.B. Silizium, Molybdän, Kohlenstoff, Stickstoff etc.) und alle möglichen Mischungen oder Legierungen von diesen Elementen in beliebigen Mischungsverhältnissen (z.B. TiAl, ZrAl, HfAl, CrAl, TiAlZr, TiAIV, AISi, ZrHf, TiZr, FeCr und alle anderen möglichen Kombinationen).

Eine oder mehrere der Hartstoffschichten weisen bevorzugt eines oder eine Kombination der folgenden Materialien auf: Carbide, Nitride, Carbonitride, Boride, Oxinitride, Oxicarbide, Oxicarbonitride, Oxide, Bornitride, Borcarbide, Diboride, Borcarbonitride, Oxiboride, Oxibornitride, Oxiborcarbide und Oxiborcarbonitride der zuvor genannten Metalle (wie z.B. WC, TiC, TiN, TiCN, TiBN, TiB₂, TiBON, TiBCN, TiAlN, TiAlCN, TiCON, TiZrN, TiZrCN, ZrO₂, ZrN, NbC, Nb₂C, HfC, Al₂O₃, CrN, CrCN, AlSiN, und alle anderen möglichen Kombinationen), wenn es sich um Metallkeramikschichten handelt.

Um eine bestmögliche Verbindung der alternierenden Schichten untereinander zu erzielen, ist es bevorzugt, dass metallkeramische Schichten ein Metall- oder Legierungselement ihrer Nachbarschichten zu einem erheblichen Teil enthalten und dementsprechend, wie natives Nitrid, Carbid oder Oxid in die benachbarten metallischen Schichten nahtlos übergehen können. Z.B. wären TiAl-Schichten die an TiAlC oder TiAlN Schichten angrenzen eine mögliche Kombination von Materialien. Eine weitere wäre z.B. Chrom-Stahl an Chromnitrid Schichten. Ausgenommen davon sind, wie schon zuvor erwähnt, Lot- oder Verbindungsschichten aus Weich- oder Hartlot. Bei amorphen Schichten gilt, dass bevorzugt passende Haftschichten eine feste Verbindung zu den angrenzenden Metallschichten hervorrufen, oder dass sie besonders bevorzugt in das Nachbarmetall (z.B. DLC (= Kohlenstoff) über TiC zu Ti) übergehen.

Die Materialien bzw. die Materialzusammensetzung der metallischen oder Hartstoffschichten kann deshalb natürlich auch von Schicht zu Schicht und auch innerhalb ein und derselben Schicht variieren - dies ist auch je nach Art der Herstellung und der Dicke der einzelnen Schichten kaum zu vermeiden - und muss nicht, aber kann auch, konstant sein über den Verlauf des Schichtsystems. Man kann z.B. für die Außenbereiche des Schichtsystems weniger harte metallkeramische Schichten in Betracht ziehen, als für die inneren Schichten oder umgekehrt. Auch enthalten herstellungsbedingt metallkeramische Schichten beliebige Konzentrationsgradienten der zuvor genannten Metalle als auch Nichtmetalle, dürfen deshalb aber auch gezielt von z.B. einem Nitrid in ein Carbid, oder von einem Metall in eine Metallkeramik etc. (alle beliebigen Kombinationen inbegriffen), von einer zur nächsten Phase oder Schicht, übergehen.

Die vorliegende Erfindung umfasst grundsätzlich auch alle realisierbaren Schichtsysteme, unabhängig vom Schichtdickenverlauf über den Querschnitt des Schichtsystems. Auch ergibt sich keinesfalls eine Vorgabe zu einer möglichen Periodizität der Schichten. Die Schichtdicken können beliebig gewählt werden und von Schicht zu Schicht variieren. Auch umfasst diese Erfindung alle Schichtsysteme unabhängig davon, ob diese symmetrisch in Bezug auf die Schichtmitte sind oder nicht.

Verfahren, die zur Herstellung des Schichtsystems in Frage kommen, sind z.B. CVD und PVD Verfahren, da mit diesen nahezu alle zuvor genannten Metalle, als auch keramische und amorphe Schichtmaterialien, ökonomisch und flexibel ohne Prozessunterbrechung erzeugt werden können. Jedoch sind weitere Verfahren in der Entwicklung und möglicherweise schon bald Inhalt eines oder mehrerer weiterer Patente.

Nach Herstellung des Schichtsystems in vertikaler Richtung und anschließender Formgebung der Schneide können auch auf die gesamte Oberfläche der Schneide weitere keramische, metallische oder diamantähnliche (z.B. DLC) Veredelungsschichten aufgebracht werden, wieder durch geeignete CVD oder PVD Prozesse.

Zuvor jedoch, also direkt nach der Herstellung des Schichtsystem und vor der ersten Formgebung und anschließendem Aufbringen der äußeren Schichten, kann eine Wärmebehandlung des erzeugten Schichtsystems, mit Temperaturen zwischen 400°C bis 1100°C und einer Dauer zwischen 1 und 18 Stunden, in Betracht gezogen werden, um ein Ausheilen möglicher Gitterdefekte innerhalb und an den Grenzflächen der einzelnen Schichten einzuleiten, und um ein Kornwachstum in den metallischen Schichten gezielt zu steuern.

Die vorliegende Erfindung ist, über die Definition in den Ansprüchen hinaus, nicht im Hinblick darauf limitiert, wie die Schneidengeometrien im Einzelnen (Winkel, Breiten, etc.) geformt sein müssen und lässt dementsprechend Gestaltungsspielräume für endanwenderspezifische Anforderungen an die selbigen offen.

Die Schneiden der erfindungsgemäßen Klingen sind in der Lage, keramische Schneiden in Hinblick auf die Schnittfähigkeit zu übertreffen und metallische Schneiden in Hinblick auf die Schnitthaltigkeit, wodurch sich die Verwendung dieser Schneiden bei Messern, Rasierklingen und weiteren Schneidwerkzeugen, wie z.B. Skalpellen, anbietet. Gleichzeitig ist deren Herstellung nicht unökonomisch, sondern liegt kostentechnisch im Bereich der Herstellung qualitativ hochwertiger Stahl- oder Keramikschneiden.

Nachfolgend werden bevorzugte Ausführungsformen der vorliegenden Erfindung mit Bezug auf die Figuren näher beschrieben. Es zeigen:
Fig. 1 einen Querschnitt durch einen Ausschnitt eines Mehrschichtmaterials gemäß der vorliegenden Erfindung;
Fig. 2 einen Querschnitt durch ein Mehrschichtmaterial zur Verwendung in einer bevorzugten Ausführungsform der vorliegenden Erfindung;
Fig. 3 einen Querschnitt durch ein Mehrschichtmaterial zur Verwendung in einer weiteren bevorzugten Ausführungsform der vorliegenden Erfindung;
Fig. 4 einen Querschnitt durch einen Ausschnitt einer Schneide gemäß der vorliegenden Erfindung;
Fig. 5 einen Querschnitt durch eine Schneide gemäß einer bevorzugten Ausführungsform der vorliegenden Erfindung;
Fig. 6 einen Querschnitt durch eine Schneide gemäß einer weiteren bevorzugten Ausführungsform der vorliegenden Erfindung;
Fig. 7 einen Querschnitt durch eine Schneide nicht gemäß der vorliegenden Erfindung;
Fig. 8 einen Querschnitt durch eine Schneide nicht gemäß der vorliegenden Erfindung;
Fig. 9 einen Querschnitt durch eine Schneide nicht gemäß der vorliegenden Erfindung;

Figur 1 zeigt einen Querschnitt durch einen Ausschnitt eines Mehrschichtmaterials gemäß der vorliegenden Erfindung. Das dargestellte Mehrschichtmaterial besteht aus sich regelmäßig abwechselnden Metall- 1 und Hartstoffschichten 2. Dabei haben sämtliche Metallschichten 1 des gezeigten Ausschnitts eine konstante Dicke dM und sämtliche Hartstoffschichten 2 des gezeigten Ausschnitts eine konstante Dicke dK. Man erhält so eine gleichmäßige Anordnung paralleler Schichten mit konstanter Dicke. Natürlich können dM und dK auch unterschiedliche Dicken aufweisen und auch im vertikalen Verlauf variieren.

Figur 2 zeigt einen Querschnitt durch ein Mehrschichtmaterial gemäß einer bevorzugten Ausführungsform der vorliegenden Erfindung. Das dargestellte Mehrschichtmaterial weist 23 Schichten (inklusive der beiden äußersten Rand- oder Trägerschichten) auf, wobei in dem Mehrschichtmaterial Metallschichten 1 und Hartstoffschichten 2 alternierend angeordnet sind. Dabei haben abgesehen von den beiden äußersten Metallschichten 1a sämtliche Metallschichten 1 eine konstante Dicke dM und sämtliche Hartstoffschichten eine konstante Dicke dK, wie das in Figur 1 ebenso dargestellt wird. Dadurch erhält man eine symmetrische Anordnung paralleler Schichten mit konstanter Dicke. Im dargestellten Ausführungsbeispiel ist ferner die Dicke dM der Metallschichten gleichgroß wie die Dicke dK der Hartstoffschichten. Lediglich die Dicke der beiden äußersten Schichten 1a ist deutlich größer als die Dicke der restlichen Schichten.

Selbstverständlich sind die Merkmale dieser bevorzugten Ausführungsform keinesfalls als limitierend oder notwendig für die Erfindung anzusehen. So können mehr oder weniger Schichten als die 23 abgebildeten Schichten vorgesehen sein. Auch muss die Dicke dM der Metallschichten nicht identisch zur Dicke dK der Hartstoffschichten sein, sondern kann größer oder kleiner als diese sein. Es ist auch nicht notwendig, dass alle Metallschichten bzw. alle Hartstoffschichten dieselbe Dicke aufweisen. Vielmehr kann beispielsweise die Dicke der Metallschichten von innen nach außen zunehmen (oder abnehmen). Auch die Dicke der Hartstoffschichten kann von innen nach außen zunehmen (oder abnehmen). Auch wenn es von Vorteil ist, wenn die beiden äußersten Metall- (oder Hartstoff-)schichten 1a, wie in Figur 2 dargestellt, eine größere Dicke haben, so ist dies nicht notwendig. Die Dicke der einzelnen Schichten muss auch nicht innerhalb einer Schicht konstant bleiben, sondern kann beispielsweise von einer Seite zur anderen Seite hin zunehmen oder auf andere Art und Weise beliebig, aber auch herstellungsbedingt, variieren.

Figur 3 zeigt einen Querschnitt durch eine weitere bevorzugte Ausführungsform des erfindungsgemäßen Mehrschichtmaterials. Dieses Mehrschichtmaterial weist insgesamt 15 Schichten (inklusive der Träger- oder Randschichten) auf, wobei wiederum Metallschichten 1 mit Hartstoffschichten 2 alternierend angeordnet sind. Im Gegensatz zur Ausführungsform der Figur 1 sind jedoch bei dieser Ausführungsform unterschiedliche Schichtdicken vorgesehen.

So haben die innersten 7 Schichten 1a bzw. 2a eine Dicke d3, die jeweils daran angrenzenden beiden Schichten 1b und 2b eine Schichtdicke d2 und die sich daran nach außen anschließenden Metallkeramikschichten 2c eine Schichtdicke d1. Die Schichtdicken nehmen dabei von innen nach außen zu, sodass für das dargestellte Ausführungsbeispiel gilt: d1 > d2 > d3. Ferner ist die Schichtdicke für die innersten Metall- und Hartstoffschichten 1a und 2a gleich groß. Dasselbe gilt für die sich daran anschließenden mittleren Metall- und Hartstoffschichten 1b und 2b. Dies ist jedoch, wie bereits im Hinblick auf Figur 2 erläutert, nicht nötig. Vielmehr kann sich die Schichtdicke der einzelnen Metallschichten von derjenigen der einzelnen Hartstoffschichten unterscheiden. Die Schichtdicke kann auch noch gleichmäßiger von Schicht zu Schicht zunehmen. Es ist auch möglich, dass die Schichtdicke von innen nach außen abnimmt. Ferner kann die Schichtdicke auch innerhalb einer einzelnen Schicht variieren und beispielsweise von einer Seite zur anderen Seite hin zunehmen oder auf andere Art und Weise beliebig, aber auch herstellungsbedingt, variieren.

In Figur 4 ist ein Querschnitt durch einen Ausschnitt einer Schneide gemäß der vorliegenden Erfindung dargestellt. Die Schneide 10 weist eine erste Schneidfläche 11 und eine zweite Schneidfläche 12 auf, die sich an einer Schneidkante 13 treffen und einen nicht bezeichneten Keilwinkel einschließen. Ferner schließt die erste Schneidfläche 11 mit den Schichten des Mehrschichtmaterials den Winkel α ein. Dieser beträgt bevorzugt mindestens 1°, stärker bevorzugt mindestens 3°, noch stärker bevorzugt mindestens 5° und besonders bevorzugt mindestens 10°. Da es sich um eine symmetrische Schneide handelt (und dementsprechend erste und zweite Schneidfläche nicht wirklich voneinander zu unterscheiden sind), schließt hier auch die zweite Schneidfläche 12 denselben Winkel α mit den Schichten des Mehrschichtmaterials ein.

Die Schneide 10 in Figur 4 besteht aus einem Mehrschichtmaterial, wie es in Figur 1 dargestellt ist. Dementsprechend gilt für die Abfolge und Schichtdicke der Metallschichten 1 und Hartstoffschichten 2 das oben zu Figur 1 Ausgeführte. Über den gesamten dargestellten Querschnitt der Schneide weisen die alternierenden Schichten die gleich Dicke auf.

Selbstverständlich ist die darin dargestellte Schneidengeometrie lediglich beispielhaft zu verstehen. Insbesondere muss die Schneidengeometrie nicht symmetrisch sein und der Keilwinkel kann vom dargestellten Winkel abweichen

In Figur 5 ist ein Querschnitt durch eine Schneide gemäß einer bevorzugten Ausführungsform der vorliegenden Erfindung dargestellt. Die Schneide 10 weist eine erste Schneidfläche 11 und eine zweite Schneidfläche 12 auf, die sich an einer Schneidkante 13 treffen und einen nicht bezeichneten Keilwinkel einschließen. Ferner schließt die erste Schneidfläche 11 mit den Schichten des Mehrschichtmaterials den Winkel α ein. Dieser beträgt bevorzugt mindestens 1°, stärker bevorzugt mindestens 3°, noch stärker bevorzugt mindestens 5° und besonders bevorzugt mindestens 10°. Da es sich in der dargestellten Ausführungsform um eine symmetrische Schneide handelt (und dementsprechend erste und zweite Schneidfläche nicht wirklich voneinander zu unterscheiden sind), schließt hier auch die zweite Schneidfläche 12 denselben Winkel α mit den Schichten des Mehrschichtmaterials ein.

Die Schneide 10 in Figur 5 besteht aus einem Mehrschichtmaterial, wie es in Figur 2 dargestellt ist. Dementsprechend gilt für die Abfolge und Schichtdicke der Metallschichten 1 und Hartstoffschichten 2 das oben zu Figur 2 Ausgeführte. Wie in Figur 5 gut zu sehen ist, sind die äußersten Metallschichten 1a mit deutlich größerer Schichtdicke bevorzugt lediglich in demjenigen Bereich der Schneide 10 angeordnet, der so weit von den beiden Schneidflächen entfernt ist, dass diese Schichten 1a nicht wesentlich mechanisch beansprucht werden. Im Bereich der beiden Schneidflächen und insbesondere in der Nähe der Schneidkante 13 liegt jedoch bevorzugt eine enge Schichtung von alternierenden Metall- und Hartstoffschichten vor. Bevorzugt sind im Bereich der Schneidflächen mindestens drei Schichten, stärker bevorzugt mindestens fünf Schichten und besonders bevorzugt mindestens sieben Schichten vorgesehen, wie dies in Figur 5 dargestellt ist.

Selbstverständlich ist die darin dargestellte Schneidengeometrie lediglich beispielhaft zu verstehen. Insbesondere muss die Schneidengeometrie nicht symmetrisch sein und der Keilwinkel kann vom dargestellten Winkel abweichen.

Figur 6 zeigt eine weitere bevorzugte Ausführungsform einer erfindungsgemäßen Schneide 10. Diese Schneide ist aus dem Mehrschichtmaterial gemäß Figur 3 gefertigt. Diese Ausführungsform macht es besonders deutlich, wieso ein Mehrschichtmaterial mit von innen nach außen zunehmender Schichtdicke besonders vorteilhaft für eine Schneide zum Einsatz kommen kann: Im Bereich der Schneidkante 13 sind hier sieben alternierende Metallschichten 1a und Hartstoffschichten 2a von besonders kleiner Schichtdicke d3 angeordnet. Dadurch ist die Schnittfähigkeit und Schnitthaltigkeit der Schneide 10 im Bereich der Schneidkante 13 besonders groß. Diese enge Schichtung, die gleichzeitig die Herstellung aufwendiger macht, ist in den äußeren Schichten 1b und 2b und insbesondere 1c und 2c nicht unbedingt notwendig, da diese hinreichend weit von der Schneidkante 13 entfernt sind und somit nicht denselben mechanischen Belastungen ausgesetzt sind.

In der dargestellten Ausführungsform weist die Schneide 10 eine zusätzliche, äußere Hartstoffschicht 3 auf, die bevorzugt mindestens eines der in dem Mehrschichtmaterial enthaltenen Metalle aufweist, wenn es sich bei der Hartstoffschicht um eine Metallkeramik handelt. Desweiteren ist auf der äußeren Hartstoffschicht 3 eine zusätzliche Hartstoffschicht 4 aufgebracht, z.B. eine DLC-Schicht. Selbstverständlich kann auf eine oder beide dieser Schichten verzichtet werden. Ebenso gut kann die äußere Hartstoffschicht 3 und/oder die Hartstoffschicht 4 auch in der Ausführungsform gemäß Figur 5 vorgesehen sein. Es können auch mehrere, voneinander verschiedene äußere Hartstoffschichten vorgesehen sein.

Figur 7 zeigt eine weitere nicht erfindungsgemäße Schneide 10. Die Schneide 10 weist eine erste Schneidfläche 11 und eine zweite Schneidfläche (oder Spanfläche) 12 auf, die sich an einer Schneidkante 13 treffen und einen Keilwinkel einschließen. Ferner schließt die erste Schneidfläche 11 mit den Schichten des Mehrschichtmaterials den Winkel α1 ein. Dieser beträgt bevorzugt mindestens 1°, stärker bevorzugt mindestens 3°, noch stärker bevorzugt mindestens 5° und besonders bevorzugt mindestens 10°. Die zweite Schneidfläche (oder Spanfläche) 12 schließt mit den Schichten des Mehrschichtmaterials den Winkel a2 ein. Im Gegensatz zur Ausführungsform der Figuren 5 und 6 handelt es sich hier um eine asymmetrische Schneide mit α1 > α2, wobei in dem dargestellten Beispiel α1 > 0° und α2 = 0°, so dass der Keilwinkel α1 entspricht. Mit anderen Worten ist bei dieser Ausführungsform die zweite Schneidfläche (oder Spanfläche) 12 parallel zu den Schichten des Mehrschichtmaterials angeordnet.

Alternativ kann auch die erste Schneidfläche 11 parallel zu den Schichten des Mehrschichtmaterials angeordnet sein, wie dies in Figur 8 dargestellt ist. Hier gilt α1 < α2, α1 = 0° und α2 > 0°, so dass der Keilwinkel a2 entspricht.

Selbstverständlich muss keine der Schneidflächen parallel zu den Schichten angeordnet sein. Vielmehr können die erste und zweite Schneidfläche jeweils unterschiedliche Winkel mit den Schichten des Mehrschichtmaterials einschließen, die jeweils größer als 0° sind. Ein solches Beispiel ist in Figur 9 abgebildet bei der α1 < α2, α1 > 0° und α2 > 0° gilt, so dass der Keilwinkel der Summe aus α1 und α2 entspricht.

Selbstverständlich lassen sich die Merkmale im Hinblick auf die Ausrichtung der Schichten der Figuren 7 bis 9 mit den Merkmalen im Hinblick auf die Schichtdicken der Figur 6 miteinander kombinieren.

## Patentansprüche

1. Klinge mit mindestens einer Schneide, wobei die Klinge zumindest im Bereich der Schneide ein Mehrschichtmaterial mit mindestens fünf Schichten aufweist, wobei in dem Mehrschichtmaterial Metallschichten und Metallkeramikschichten alternierend angeordnet sind, wobei jeweils mindestens eine Metallschicht und mindestens eine benachbarte Metallkeramikschicht mindestens ein Metallelement gemeinsam haben, wobei die Dicke der einzelnen Schichten des Mehrschichtmaterials zwischen 1 nm und 800 nm beträgt und von der Schneide in Richtung Klingenrand zunimmt und wobei die Schneide eine Schneidkante aufweist, die durch eine erste und eine zweite Schneidfläche gebildet wird, und wobei die erste Schneidfläche mit den Schichten des Mehrschichtmaterials einen ersten Winkel einschließt und die zweite Schneidfläche mit den Schichten des Mehrschichtmaterials einen zweiten Winkel einschließt, wobei der erste und/oder zweite Winkel mindestens 1° beträgt.

2. Klinge nach Anspruch 1, wobei die Schneide mindestens eine zusätzliche, äußere Hartstoffschicht aufweist, die mindestens eines der in dem Mehrschichtmaterial enthaltenen Metalle aufweist und wobei bevorzugt auf der äußeren Hartstoffschicht eine zusätzliche Diamond Like Carbon (DLC)-Schicht aufgebracht ist.

3. Klinge nach Anspruch 1, wobei die Schneide mindestens eine zusätzliche äußere DLC-Schicht aufweist.

4. Klinge nach einem der vorigen Ansprüche, wobei mindestens eine Metallschicht, bevorzugt alle Metallschichten, ein Metall X enthalten und wobei mindestens eine, einer Metallschicht benachbarte, Metallkeramikschicht eine oder eine Kombination der folgenden Keramiken: Carbid, Nitrid, Carbonitrid, Borid, Oxid, Oxinitrid, Oxicarbid, Oxicarbonitrid, Bornitrid, Borcarbid, Diborid, Borcarbonitrid, Oxiborid, Oxibornitrid, Oxiborcarbid, Oxiborcarbonitrid auf Basis des Metalls X aufweist.

5. Klinge mit mindestens einer Schneide, wobei die Klinge zumindest im Bereich der Schneide ein Mehrschichtmaterial mit mindestens fünf Schichten aufweist, wobei in dem Mehrschichtmaterial carbidbildende Metallschichten und Diamond Like Carbon (DLC)-Schichten alternierend angeordnet sind, wobei die Dicke der einzelnen Schichten des Mehrschichtmaterials zwischen 1 nm und 800 nm beträgt und von der Schneide in Richtung Klingenrand zunimmt und wobei die Schneide eine Schneidkante aufweist, die durch eine erste und eine zweite Schneidfläche gebildet wird, und wobei die erste Schneidfläche mit den Schichten des Mehrschichtmaterials einen ersten Winkel einschließt und die zweite Schneidfläche mit den Schichten des Mehrschichtmaterials einen zweiten Winkel einschließt, wobei der erste und/oder zweite Winkel mindestens 1° beträgt.

6. Klinge nach einem der vorigen Ansprüche, wobei das Mehrschichtmaterial mindestens sieben, bevorzugt mindestens neun, besonders bevorzugt mindestens elf Schichten aufweist.

7. Klinge nach einem der vorigen Ansprüche, wobei der erste und/oder zweite Winkel mindesten 3°, bevorzugt mindestens 5° und besonders bevorzugt mindestens 10° beträgt.

8. Klinge nach einem der vorigen Ansprüche, wobei die Dicke von mindestens drei zentralen Schichten im Bereich der Schneide kleiner als 150 nm, bevorzugt kleiner als 100 nm ist und wobei die Dicke von mindestens zwei äußeren Schichten größer als 150 nm, bevorzugt größer als 200 nm ist.

9. Klinge nach einem der vorigen Ansprüche, wobei zumindest ein Teil der Oberfläche der Schneide durch das Mehrschichtmaterial gebildet wird.

## Claims

1. A blade with at least one cutter, the blade having, at least in the region of the cutter, a multilayer material with at least five layers, wherein metal layers and metal ceramic layers are arranged alternately in the multilayer material, wherein in each case at least one metal layer and at least one adjacent metal ceramic layer comprise at least one common metal element, wherein the thickness of the individual layers of the multilayer material is between 1 nm and 800 nm and increases from the cutter towards the frame of the blade, and wherein the cutter comprises a cutting edge formed by a first and a second cutting surface, and wherein the first cutting surface forms a first angle with the layers of the multilayer material and the second cutting surface forms a second angle with the layers of the multilayer material, wherein the first and/or second angle is at least 1°.

2. The blade of claim 1, wherein the cutter comprises at least one additional, outer hard material layer comprising at least one of the metals contained in the multilayer material, and wherein preferably an additional Diamond Like Carbon (DLC) layer is applied to the outer hard material layer.

3. The blade of claim 1, wherein the cutter has at least one additional outer DLC layer.

4. The blade according to any one of the preceding claims, wherein at least one metal layer, preferably all metal layers, comprise a metal X and wherein at least one metal ceramic layer adjacent to a metal layer comprises one or a combination of the following ceramics: carbide, nitride, carbonitride, boride, oxide, oxinitride, oxicarbide, oxicarbonitride, boron bitride, boron carbide, diboride, boron carbonitride, oxiboride, oxiboron nitride, oxiboron carbide, oxiboron carbonitride based on the metal X.

5. A blade with at least one cutter, wherein the blade has, at least in the region of the cutter, a multilayer material with at least five layers, wherein carbide-forming metal layers and Diamond Like Carbon (DLC) layers are arranged alternately in the multilayer material, wherein the thickness of the individual layers of the multilayer material is between 1 nm and 800 nm and increases from the cutter towards the frame of the blade, and wherein the cutter has a cutting edge formed by a first and a second cutting surface, and wherein the first cutting surface forms a first angle with the layers of the multilayer material and the second cutting surface forms a second angle with the layers of the multilayer material, wherein the first and/or second angle is at least 1°.

6. The blade according to any one of the preceding claims, wherein the multilayer material comprises at least seven, preferably at least nine, more preferably at least eleven layers.

7. The blade according to any one of the preceding claims, wherein the first and/or second angle is at least 3°, preferably at least 5° and particularly preferably at least 10°.

8. The blade according to any one of the preceding claims, wherein the thickness of at least three central layers in the region of the cutter is less than 150 nm, preferably less than 100 nm, and wherein the thickness of at least two outer layers is greater than 150 nm, preferably greater than 200 nm.

9. The blade according to any one of the preceding claims, wherein at least a portion of the surface of the cutter is formed by the multilayer material.

## Revendications

1. Lame à au moins un tranchant, où ladite lame présente au moins au niveau du tranchant un matériau multicouche ayant au moins cinq couches, où des couches métalliques et des couches métallocéramiques sont disposées de manière alternée dans le matériau multicouche, où au moins une couche métallique et au moins une couche métallocéramique adjacente ont au moins un élément métallique en commun, où l'épaisseur des différentes couches du matériau multicouche est comprise entre 1 nm et 800 nm et augmente à partir du tranchant dans la direction du bord de la lame, où le tranchant présente une arête de coupe formée par une première et par une deuxième faces de coupe, et où la première face de coupe forme un premier angle avec les couches du matériau multicouche et la deuxième face de coupe forme un deuxième angle avec les couches du matériau multicouche, le premier et/ou le deuxième angle étant d'au moins 1°.

2. Lame selon la revendication 1, où le tranchant présente au moins une couche extérieure de matériau dur additionnelle, laquelle comprend au moins un des métaux contenus dans le matériau multicouche, et où une couche en carbone de type diamant (DLC) additionnelle est préférentiellement appliquée sur la couche de matériau dur extérieure.

3. Lame selon la revendication 1, où le tranchant présente au moins une couche DLC extérieure additionnelle.

4. Lame selon l'une des revendications précédentes, où au moins une couche métallique, préférentiellement toutes les couches métalliques, contiennent un métal X, et où au moins une couche métallocéramique adjacente à une couche métallique comprend une des céramiques suivantes, ou une combinaison de celles-ci : carbure, nitrure, carbonitrure, borure, oxyde, oxynitrure, oxycarbure, oxycarbonitrure, nitrure de bore, carbure de bore, diborure, carbonitrure de bore, oxyborure, oxynitrure de bore, oxycarbure de bore, oxycarbonitrure de bore sur la base du métal X.

5. Lame à au moins un tranchant, où ladite lame présente au moins au niveau du tranchant un matériau multicouche ayant au moins cinq couches, où des couches métalliques formatrices de carbure et des couches en carbone de type diamant (DLC) sont disposées de manière alternée dans le matériau multicouche, où l'épaisseur des différentes couches du matériau multicouche est comprise entre 1 nm et 800 nm et augmente à partir du tranchant dans la direction du bord de la lame, où le tranchant présente une arête de coupe formée par une première et par une deuxième faces de coupe, et où la première face de coupe forme un premier angle avec les couches du matériau multicouche et la deuxième face de coupe forme un deuxième angle avec les couches du matériau multicouche, le premier et/ou le deuxième angle étant d'au moins 1°.

6. Lame selon l'une des revendications précédentes, où le matériau multicouche comprend au moins sept, préférentiellement au moins neuf, tout particulièrement au moins onze couches.

7. Lame selon l'une des revendications précédentes, où le premier et/ou le deuxième angle est d'au moins 3°, préférentiellement d'au moins 5° et tout particulièrement d'au moins 10°.

8. Lame selon l'une des revendications précédentes, où l'épaisseur d'au moins trois couches centrales au niveau du tranchant est inférieure à 150 nm, préférentiellement inférieure à 100 nm, et où l'épaisseur d'au moins deux couches extérieures est supérieure à 150 nm, préférentiellement supérieure à 200 nm.

9. Lame selon l'une des revendications précédentes, où au moins une partie de la surface du tranchant est formée par le matériau multicouche.
